# FASCICULE DE BREVET EUROPEEN

(11) **EP 1 386 012 B1**
(45) Date de publication et mention de la délivrance du brevet: **16.03.2005**
(21) Numéro de dépôt: 02735468.7
(22) Date de dépôt: 19.04.2002
(51) Int. Cl.: C21D 1/52, C21D 1/34, F27B 9/36

(54) **PROCEDE POUR AMELIORER LA QUALITE METALLURGIQUE DE PRODUITS TRAITES DANS UN FOUR**
VERFAHREN ZUM VERBESSERN DER METALLURGISCHEN EIGENSCHAFTEN VON IM OFEN BEHANDELTEN PRODUKTEN
METHOD FOR ENHANCING THE METALLURGICAL QUALITY OF PRODUCTS TREATED IN A FURNACE

(30) Priorité: 26.04.2001 FR 0105633; 26.04.2001 FR 0105634
(43) Date de publication de la demande: 04.02.2004
(73) Titulaire: L'AIR LIQUIDE, Société Anonyme à Directoire et Conseil de Surveillance pour l'Etude et l'Exploitation des, 75321 Paris Cedex 07 (FR)
(72) Inventeur: BOCKEL-MACAL, Savine, F-91140 Villebon-Sur-Yvette (FR); DELABROY, Olivier, F-75015 Paris (FR); LOUEDIN, Olivier, F-91650 Breuillet (FR); CHAMPINOT, Christel, F-92100 Boulogne Billancourt (FR)
(74) Mandataire: Vesin, Jacques
(86) Numéro de dépôt international: PCT/FR2002/001361
(87) Numéro de publication internationale: WO 2002/088402

(56) Documents cités:
- EP-A- 0 630 978
- EP-A- 0 767 353
- FR-A- 2 174 657
- FR-A- 2 794 132
- US-A- 4 357 135
- UPSCHULTE B L ET AL: "MEASUREMENTS OF CO, CO2, OH, AND H2O IN ROOM-TEMPERATURE AND COMBUSTION GASES BY USE OF A BROADLY CURRENT-TUNED MULTISECTION INGAASP DIODE LASER" APPLIED OPTICS, OPTICAL SOCIETY OF AMERICA,WASHINGTON, US, vol. 38, no. 9, 20 mars 1999 (1999-03-20), pages 1506-1512, XP000828580 ISSN: 0003-6935

## Description

L'invention concerne un procédé pour améliorer la qualité métallurgique de produits traités dans un four et notamment un four de réchauffage. Cette invention s'applique à tout type de produit mais plus particulièrement aux produits traités dans un four de réchauffage tel que, par exemple, des billettes, des ébauches ou des brames ou tout autre matériau utilisé par les sidérurgistes dans leur ligne de production (telles que les tôles, les tubes, etc .). L'invention se rapporte plus particulièrement à un procédé de traitement d'un produit métallurgique dans un four, dans lequel le produit à traiter est introduit dans le four, puis soumis au traitement souhaité, puis retiré du four, le four comportant des moyens de chauffage et notamment des brûleurs permettant de porter à une température variable les différentes zones du four, l'atmosphère dans ces différentes zones pouvant avoir une composition identique ou différente selon les zones considérées dudit four.

L'environnement d'un acier (ou tout autre produit, notamment un produit métallique ou sidérurgique), lorsqu'il est porté à une température élevée lors d'un traitement thermique, est souvent une atmosphère oxydante vis-à-vis du métal. Cette situation peut conduire, d'une part, à l'oxydation du métal avec formation d'une couche superficielle de calamine et, d'autre part, à une décarburation de l'acier avec création d'un gradient de teneur en carbone au voisinage de la surface de la pièce.

La zone altérée à la surface de ces pièces se compose essentiellement de deux parties (voir Fig 1), l'une située du côté de l'atmosphère (calamine supérieure), et l'autre au voisinage du métal ( zone mixte).

La partie supérieure comporte généralement trois couches compactes d'oxydes : une couche d'oxydes Fe₂O₃ (hématite), très mince (quelques microns d'épaisseur), une couche de magnétite (Fe₃O₄) (4% de la calamine totale environ) et une couche d'oxyde épaisse FeO (wustite) (95% de la calamine totale environ) plus ou moins poreuse selon la durée et la température du réchauffage.

La croissance de cette calamine, qui adopte une allure parabolique, est contrôlée par la diffusion des ions Fe²⁺ dans la wustite et la magnétite, et par la diffusion de l'oxygène O₂⁻ dans l'hématite.
La partie inférieure, zone mixte, est plus ou moins grande selon la nature de l'acier. Elle est située à l'interface métal/calamine, constituée d'un mélange FeO et des produits de réaction de FeO avec les oxydes de certains éléments d'alliage. Cette partie inférieure comporte également une zone de métal altérée par divers phénomènes comme la décarburation ou l'oxydation interne. La décarburation est un phénomène de diffusion à l'état solide du carbone qui réagit avec la calamine FeO (et/ou H₂O). La perméabilité de la calamine industrielle aux produits gazeux de l'oxydation du carbone (notamment le CO) rend cette oxydation pratiquement immédiate à la surface du métal. La décarburation est donc limitée par la diffusion du carbone à la température du traitement et est favorisée par l'aptitude des gaz formés (CO) à s'échapper de l'interface calamine-acier.

Selon le profil thermique imposé et la composition de l'atmosphère (notamment la teneur en O₂, H₂O, CO₂), les produits sidérurgiques peuvent être oxydés (calamine) et décarburés (et ce d'autant plus pour les aciers à haut carbone). Dans les deux cas, le sidérurgiste devra faire subir à ses pièces une opération supplémentaire visant à s'affranchir de ces défauts de surface. Alors que la couche d'oxyde peut être enlevée par différentes techniques de décalaminage, la couche de décarburation, qui fait partie intégrante de la pièce, ne peut pas être aisément « gommée » : la surface du produit est démunie d'une partie de ses atomes de carbone, ce qui engendre une perte des propriétés mécaniques en surface du produit (longévité, dureté ...).

L'oxydation ou la décarburation de l'acier en four de réchauffage entraîne ainsi une perte de matière première qu'on appelle perte au feu et une dégradation des propriétés de surface de produits qui sont préjudiciables au sidérurgiste.

Une contrainte importante qui va également influencer la qualité finale du produit à l'issue du procédé de réchauffage est la température finale du produit et de son homogénéité thermique, et ce quel que soit l'historique de la chauffe ayant eu lieu dans le four (temps passé à certains niveaux de température, ralentissement de la cadence suite à un incident laminoir etc...),. Tout défaut d'homogénéité thermique entraînera des défauts de structure et a posteriori des fragilités mécaniques des produits finis. Ces défauts peuvent également provoquer des arrêts voire des casses de certaines parties du laminoir (notamment des cages de laminoir).

Toute optimisation de la qualité métallurgique du produit devra respecter cette contrainte sur l'homogénéité thermique du produit. Lors de la conduite du four par l'opérateur, le contrôle et le respect de la montée en température du produit vont être déterminant pour assurer au final le respect de la contrainte sur l'homogénéité thermique.

Il est connu de l'homme de métier que pour éviter la décarburation et l'oxydation, il est recommandé de travailler sous atmosphère protectrice par combustion sous-stoechiométrique (mélange riche en combustible engendrant une atmosphère neutre, voire réductrice pour l'acier). Cette méthode est mise en oeuvre dans les procédés de galvanisation ( voir par exemple *Galvanisation et aluminiage en continu*, E. Buscarlet, *Technique de l'ingénieur*, *1996).*

Il est également connu de US-A-4,415,415 de traiter les produits dans une atmosphère contenant au moins 3% d'oxygène en volume, et ce sur toute la longueur du four, ce qui entraîne inexorablement la formation de calamine mais qui permet de contrôler la qualité de calamine qui devient dans ces conditions non adhérente et qui s' élimine facilement.

L'utilisation de brûleurs oxy-combustibles pour réchauffer des billettes, par exemple, à une temperature supérieure à leur température de sortie du four, est connue de EP 0 630 978 A.

Le brevet EP-A-0767353 propose également d'intervenir sur l'atmosphère du four en pratiquant un zonage du four, c'est à dire en isolant le four en plusieurs enceintes au sein desquelles une atmosphère fortement oxydante est préconisée afin de pouvoir contrôler formation et qualité de la calamine. Dans ce cas, la perte au feu n'est pas diminuée mais au contraire augmentée, seul un contrôle de la qualité de calamine est assuré.

Les différentes méthodes connues de l'art antérieur suggèrent donc de traiter les produits soit dans une atmosphère oxydante, soit dans une atmosphère réductrice.

La mise en oeuvre de ces différentes méthodes présente en outre un inconvénient supplémentaire pour le traitement de produits sidérurgiques. En effet, il est important de pouvoir mesurer le caractère oxydant ou réducteur des atmosphères mises en jeu. La seule information disponible lors de la mise en oeuvre de ces procédés est fournie par des sondes de mesure situées, soit dans la voûte c'est à dire loin de la surface des produits, soit dans la cheminée du four. Ces mesures ne sont donc pas représentatives de la composition de l'atmosphère qui interagit directement avec le produit. En général, le seul paramètre mesurable de l'atmosphère est la teneur en oxygène. Cette information est généralement insuffisante : en effet, ce n'est pas parce que la quantité d'oxygène dans les fumées qui sortent du four est nulle que l'atmosphère du four au contact des pièces métalliques est nécessairement réductrice pour l'acier (voir par exemple, *Combustion Engineering and Gas Utilisation*, *Ed. British Gas*, *1992*, *page 23*). Les espèces H₂O et CO₂ ont aussi selon la Demanderesse un rôle d'oxydant sur la charge et interviennent dans les réactions de formation de calamine et dans les mécanismes de décarburation. A l'heure actuelle, on ne sait pas mesurer ces espèces de façon simple et rapide.

Pour effectuer la conduite du four et respecter la contrainte finale de l'homogénéité thermique du produit, l'opérateur suit un profil initial de température du produit donné pour un four donné, en fonction du type de charge et de production. Ce profil est soit connu de l'opérateur grâce à son savoir faire, soit calculé à partir d'abaques, soit encore calculé à l'aide d'un logiciel adapté.

Les seules informations disponibles pour l'opérateur et/ou les logiciels de conduite de four, sont les mesures délivrées par un ou plusieurs thermocouples situés dans la voûte du four. Ces thermocouples sont disposés loin de la charge et ne sont pas représentatifs du flux thermique reçu par la charge, sous les brûleurs. Une estimation de la relation reliant la température de voûte (mesurée) et la température de la charge (information utile) est donc nécessaire. Cette relation est soit empirique (basé sur le savoir faire des opérateurs) soit calculée par les logiciels de conduite de four.

Non seulement, cette mesure n'est qu'une mesure indirecte de l'information nécessaire, mais la relation estimée peut se révéler de plus en plus inexacte lors du vieillissement du four, des caractéristiques thermiques des différentes charges et de la variation du type de combustible utilisé.

Enfin, cette mesure est une mesure ponctuelle habituellement située sur l'axe du four et qui ne rend pas compte des éventuelles variations dudit paramètre sur toute la largeur du four.

Le fait de ne pas disposer de mesures au plus près du produit a pour conséquence une connaissance inexacte des temps caractéristiques du processus de chauffe de ces produits . Or on a constaté que ces caractéristiques avaient une forte influence sur les cinétiques d'oxydation et de décarburation de ceux-ci, une estimation incorrecte de ces temps pouvant avoir des conséquences graves sur la qualité finale métallurgique du produit.

Le but de la présente invention est de fournir un procédé de conduite d'un four (température, composition de l'atmosphère) et un procédé de contrôle associé, permettant d'optimiser à la fois la qualité métallurgique d'un produit, la perte au feu et le rendement thermique d'un four

Le procédé selon l'invention permet d'éviter les inconvénients précités et de remplir le but visé ci-dessus.

Dans le procédé selon l'invention, le produit à traiter a une température qui augmente entre le moment où il est introduit et le moment où il est retiré du four, la courbe de montée en température ayant une pente qui augmente dans un premier intervalle de temps compris entre l'instant t₀ d'introduction du produit dans le four et l'instant t₁ auquel le produit atteint une température de surface de 650°C, une pente sensiblement constante entre l'instant t₁ et l'instant t₂ auquel le produit atteint une température d'environ 15 % inférieure à la température de surface finale souhaitée pour le produit à traiter lorsqu'il sort du four, puis une pente qui diminue entre l'instant t₂ et l'instant t₃ auquel le produit à traiter sort du four, procédé dans lequel on augmente la puissance de chauffe du four par rapport à sa puissance lorsque seuls des brûleurs aéro-combustibles sont utilisés de manière à augmenter la pente de la courbe de montée en température du produit à traiter, au moins pendant certaines périodes de traitement du produit dans le four entre les instants t₁ et t₂, ce qui engendre une diminution de la durée du traitement du produit à traiter et une diminution corrélative de l'épaisseur de la couche décarburée et/ou de la couche de calamine formée à la surface du produit.

De préférence, l'augmentation de la puissance de chauffe du four est obtenue à l'aide de brûleurs oxy-combustibles qui constituent au moins une partie des moyens de chauffe du four, notamment une partie des moyens de chauffe du four correspondant à la zone atteinte par le produit entre les instants t₁ et t₂. Il est possible également de placer ce ou ces brûleur(s) oxy-combustible(s) dans une zone adjacente à la zone susnommée, qui permettrait indirectement d'obtenir la même augmentation de puissance (dans ladite zone atteinte entre les instants t₁ et t₂, par le produit).

D'une manière générale, le comburant fourni aux brûleurs oxy-combustibles constituant une partie au moins des moyens de chauffe du four, comporte au moins 88 % d'oxygène et de préférence plus de 90 % d'oxygène, encore plus préférentiellement plus de 95 % d'oxygène.

On constate en général que le temps de traitement du produit entre les températures de 700°C et de 800°C atteintes pour la surface du produit, est diminué de 15% à 50% de sa valeur de référence, de préférence de 20 à 35% de sa valeur, tandis que le temps de traitement entre les températures de 700°C et la température finale de la surface du produit, est diminué entre 3 et 25% de sa valeur de référence, de préférence entre 7 et 15% de sa valeur de référence.

De manière préférentielle selon l'invention, utilisée seule ou en combinaison avec les autres variantes de l'invention, l'atmosphère du four varie le long du four en fonction de la température de peau du produit métallique.

Selon une première variante de l'invention, utilisée seule ou en combinaison avec les autres variantes de l'invention, l'atmosphère du four au contact du produit à traiter comporte environ 0,5 % vol à 5 % d'oxygène et de préférence entre 1,5 vol à 4 % vol d'oxygène quand la température de peau T à la surface du produit traité est supérieure ou égale à la température d'égalisation T_{egal}, qui est égale à 85 % de la température à la surface du produit (température de défoumement) à la sortie du four. De préférence, la température d'égalisation T_{egal} est égale à 90 % de la température de détournement.

Selon une autre variante de l'invention, utilisée seule ou en combinaison avec les précédentes, l'atmosphère au contact du produit à traiter comporte une concentration en oxygène inférieure à quelques centaines de ppm et une concentration en CO comprise entre 0,1 % et 15 %, de préférence 0,5 % à 5 % vol lorsque la température de peau T à la surface du produit est supérieure à 700°C et inférieure à la température d'égalisation du produit, définie comme étant égale à 90 % de la température de peau du produit à la sortie du four.

Selon encore une autre variante de l'invention utilisée seule ou en combinaison avec les précédentes, l'atmosphère au contact du produit à traiter comporte une concentration en oxygène comprise entre 0,5 % et 4 % vol et de préférence entre 2 % et 3 % vol lorsque la température de peau T à la surface du produit à traiter est inférieure à 700 ° C

L'invention permet une optimisation de la qualité métallurgique des produits grâce à l'optimisation du profil de chauffe dans le four et un contrôle amélioré du profil de la composition de l'atmosphère du four. Ce contrôle suit de manière continue les teneurs en O₂ et/ou H₂O et/ou CO₂ de l'atmosphère dans les différentes zones du four, et/ou la température à la surface des produits à traiter, sera réalisé préférentiellement à l'aide d'une diode laser. Ce système de diode laser appelé TDL pour « Tunable Diode Laser » en anglais) permet en effet de mesurer la moyenne des concentrations d'espèces gazeuses sur la longueur du chemin optique du faisceau laser. Pour plus de détails sur les diode laser et en particulier les diode laser de type TDL, on pourra se reporter à l'article de Mark G. Allen intitulé « Diode Laser Absorption Sensors for Gas Dynamic and Combustion Flows », Mes. Sci. Technology, 9, 1998, pages 545 à 562, et incorporé dans le présent texte à titre de référence. D'une manière générale, ces diodes laser sont des sources de rayonnement laser dont certaines opèrent à température ambiante alors que d'autres doivent être refroidies. Le faisceau laser émis est en générale ajustable dans un domaine de longueur d'ondes en faisant varier le courant d'injection dans la source laser. Il suffit alors de choisir des sources de faisceau laser ajustables dans des domaines de longueurs d'ondes qui correspondent à l'une au moins des raies caractéristiques du spectre d'absorption de l'espèce que l'on veut détecter. La diode laser sera de préférence placée à proximité de la surface des produits, à une distance variant entre 1 mm et 15cm, préférentiellement entre 2cm et 6cm. C'est aux environs de la surface du produit que les valeurs de pressions partielles en O₂, H₂O et CO₂ ainsi de la température interviennent dans les mécanismes décrits plus haut : calamine et décarburation. Ce contrôle au plus près de la surface permet également le développement d'outils prédictifs et la bonne mise en oeuvre de la méthode proposée.

L'invention sera mieux comprise à l'aide des exemples de réalisation suivants, donnés à titre non limitatifs, conjointement avec les figures, qui représentent :
La figure 2 décrit une courbe caractéristique d'évolution de la température du produit en fonction du temps, contrôlée selon le procédé de l'invention.
La figure 3, décrit l'application de l'invention au four de réchauffage.
La figure 4, décrit le contrôle de la montée en température du produit, selon l'invention.
La figure 5, décrit une courbe de température dans un four de réchauffage en fonction du temps.
La figure 6, une courbe de variation de la quantité de calamine en fonction du temps.
La figure 7, un autre exemple d'une courbe de variation de la quantité de la calamine en fonction du temps.

Sur la Fig. 2, la courbe (21) représente la courbe de chauffe du produit, par exemple la température de peau d'une billette ou d'une brame en four de réchauffage. Selon cette courbe, on peut définir les temps t₀, t₁, t₂ et t₃ correspondant respectivement au temps t₀ d'enfournement du produit, au temps t₁ pour lequel la température de peau atteint 650°C, au temps t₂ pour lequel la température de peau est égale à 85 % de la température finale (ou de détournement) Tₒᵤₜ de la peau du produit , et enfin au temps t₃ de défournement du produit à sa température finale Tₒᵤₜ. On définit ainsi un intervalle de temps Δ₁ correspondant au temps que passe la surface du produit entre t₁ et t₂. On peut également définir un temps Δ₂ correspondant au temps passé par le produit entre t₁ et t₃.

Le procédé selon l'invention consiste à réduire le temps Δ₁ de 8 % à 40% environ de sa valeur de référence et de manière préférentielle de 10 % à 30% environ de sa valeur de référence. Ceci permet de diminuer l'épaisseur de la couche décarburée d'au moins 20% selon la teneur en éléments d'alliage et spécifiquement la teneur en carbone, par rapport au procédé de l'art antérieur utilisant soit la conduite empirique du four par un homme de métier expérimenté soit la conduite du four par des abaques de température ou un logiciel adapté. C'est en particulier la réduction du temps Δ₁ se traduisant par une augmentation de la pente de la courbe 52 par rapport à la pente de la courbe 51 entre les instants t₁ et t₂ correspondant aux températures de 650° C et de 85 % de la température de peau à la sortie du four qui est fondamentale selon le procédé de l'invention, car on a mis en évidence que c'est dans ces zones de température qu'il fallait augmenter la pente de la courbe de chauffe du produit si l'on voulait obtenir les gains espérés.

De la même façon, l'invention permet la réduction du temps Δ₂ entre 5 % et 30% de sa valeur de référence et de manière préférentielle entre 7 et 15% de sa valeur de référence. Ceci permet de diminuer la masse de la calamine entre 5 et 30% selon la nature de l'acier.

Cette réduction des temps Δ₁ et Δ₂ est réalisée, selon l'invention, en augmentant l'énergie transférée au produit pendant toute la durée de son séjour dans le four. Cela peut être réalisé en augmentant l'énergie disponible (ajout d'une source d'énergie, par des brûleurs à flamme nue, des tubes radiants ou encore des résistances électriques ou du chauffage par induction) ou en augmentant le rendement de l'énergie disponible (enrichissement de l'air de combustion par de l'oxygène par exemple, jusqu'à 100% de pureté), de préférence au-delà de 90% O₂ vol.

La réduction maximum de Δ₂ est fixée par le respect de la contrainte d'homogénéité thermique du produit en sortie de four, elle-même gouvernée par la conduction thermique au sein du produit.

Par rapport à une situation de référence donnée (four donné, production horaire donc vitesse de défilement des produits donnés), la réduction des temps Δ₁ et Δ₂ correspond soit à un raccourcissement du four, soit à une accélération de la vitesse de défilement des produits.

Un deuxième aspect de l'invention consiste à contrôler le profil de compositions des espèces de l'atmosphère dans le four et tout au long de la traversée du four par le produit.

En effet, la composition de l'atmosphère, c'est à dire notamment la teneur en éléments oxydants dans l'atmosphère (O₂, H₂O, CO₂) est un paramètre qui intervient dans la qualité métallurgique du produit. Ainsi, pour un profil thermique donné, on peut optimiser la qualité du produit en maintenant une teneur en oxygène plus ou moins élevée selon la zone du four dans laquelle on se situera.

Sur la Fig. 3 qui représente un four de réchauffage, le sens de circulation des produits (35) ainsi que celui des fumées est indiqué. La courbe (30) représente la courbe de montée en température du produit.

Lors de sa circulation dans le four de réchauffage, la charge (35) subit une première montée en température dans la zone (32) Ensuite, les températures atteignent une température T_{décarb}. Cette température est typiquement de 700°C pour les aciers et la décarburation sera d'autant plus sensible à cette température que la teneur de l'acier en carbone est élevée. Au-delà de T_{décarb}, et en présence d'espèces oxydantes, les réactions de décarburation et de formation de calamine s'accélèrent : la température à laquelle la formation de calamine devient effective est d'environ 800°C pour les aciers. Le produit traverse la zone (33) puis entre dans la zone d'égalisation (34) quand il est à la température T_{égalisation} (typiquement 1100°C). Cette zone à très haute température amène le produit à sa température finale (T_{final}, typiquement 1200°C) et est particulièrement critique pour la formation de calamine.

Trois accès pour l'installation d'une diode laser sont prévus sur ce four. L'accès (36) est situé dans la zone d'égalisation (34), l'accès (37) est situé dans la zone de chauffe (33), l'accès (38) est situé dans la zone (32) qui contient la zone dite de récupération tandis que l'accès (39) est situé dans la cheminée (31).

Selon l'invention, la mesure de la concentration des espèces oxydantes est effectuée par les accès (36), (37), (38), (39), chaque accès recevant un faisceau laser (via une fibre optique) ou un émetteur de faisceau laser, un récepteur étant prévu sur la paroi opposé du four (ou bien un miroir qui renvoit le faisceau parallèlement au faisceau incident, le récepteur étant placé à côté de l'émetteur).

Dans la zone (32) (température inférieure à T_{decarb}), les débits de combustible et comburant des brûleurs de la zone (32) devront être réglés, selon l'invention, de manière à engendrer une teneur en oxygène dans l'atmosphère dans cette zone (32), mesurée par la diode laser correspondante, entre 0.5% et 4% en volume et de manière préférentielle entre 2 et 3%.

Dans le cas où la zone (32) d'égalisation n'est pas équipée de brûleurs, cette correction peut se faire par l'ajout de comburant par des lances, par exemple des lances à oxygène, la quantité injectée étant contrôlée par la mesure de teneur en oxygène de la diode laser.

La mesure est effectuée de préférence soit au plus près du produit, dans cette zone (32) par l'accès (38), soit par l'accès (39), c'est à dire dans le conduit d'évacuation des fumées où la même teneur en oxygène va être contrôlée. Si la mesure montre un défaut d'oxygène, la régulation des brûleurs devra corriger ce défaut et augmenter le débit de comburant (oxygène) aux brûleurs de la zone (32) ou de la zone précédente.

Dans la zone (32), une couche protectrice de Fe₂O₃ et Fe₃O₄ sera formée et renforcée par la présence d'oxygène résiduel dans les fumées. Ces oxydes seront formés au détriment des oxydes plus plastiques comme FeO ou FeSiO₄, qui conduisent dans ce cas à une forte adhérence de la calamine. De plus, à faible température, le régime protecteur (stade parabolique de l'oxydation) s'établit plus rapidement pour les pressions partielles d'oxygène comprises dans l'intervalle pré-cité (0,5% à 4% vol.).

Dans la zone (33) (température supérieure à T_{decarb} et inférieure à T_{égalisation}), les débits de combustible et comburant des brûleurs de la zone (33) devront être réglés selon l'invention de manière à engendrer une teneur en oxygène dans l'atmosphère voisine de zéro. L'atmosphère sera en défaut d'oxygène, donc en excès de combustible et en particulier de CO. Grâce à la mesure effectuée par l'accès (37), les brûleurs seront réglés de sorte que la concentration en O₂ voisine de zéro et la concentration en CO comprise entre 0,1% et 15% de volume et de manière préférentielle entre 1 et 10%. Dans cette zone à plus haute température, on cherche à limiter au maximum la formation de calaminé et la décarburation en réduisant la concentration des espèces oxydantes (O₂, CO₂, H₂O).

Dans la zone (34) (température supérieure à T_{égalisation}), les débits de combustible et comburant des brûleurs de la zone (34) devront être réglés selon l'invention de manière à engendrer une teneur en oxygène dans l'atmosphère comprise entre 0.5% et 5% vol. et de manière préférentielle entre 1.5 et 4% vol.. La mesure de cette concentration est effectuée au plus près du produit entre 1 mm et 15 cm, par l'accès (36). Dans cette zone et en présence d'oxygène, il y a une consommation de la couche décarburée par oxydation qui sera accompagnée d'une augmentation de porosité de la calamine, qui facilitera son élimination en sortie de four.

L'accès (39) permet de vérifier à tout moment la concentration en CO et en O₂ dans les fumées avant leur évacuation.

Lorsque l'on contrôle ainsi l'atmosphère, selon l'invention, la réduction de la masse de calamine obtenue est entre 5 et 25%, selon la nature de l'acier.

De la même façon, on note en règle générale, une réduction de l'épaisseur de la couche décarburée d'au moins 10%, selon la teneur en éléments d'alliage et spécifiquement la teneur en carbone.

Les gains obtenus avec le contrôle de l'atmosphère sont cumulables avec les gains obtenus par réduction des temps Δ₁ et Δ₂ décrits ci-dessus.

La figure 4 illustre le contrôle de la montée en température du produit selon l'invention. L'invention consiste à permettre le contrôle de la montée en température du produit et le réglage des brûleurs par une mesure locale, zone par zone et à quelques cm au-dessus de la charge, de la température de l'atmosphère du four grâce à un système de diode laser.

Sur la figure 4, le four (41) montre l'emplacement du produit (42) et du thermocouple (48) selon la technique de l'art antérieur. La mesure du thermocouple (48) donne une valeur de température dans l'axe du four et loin du produit (42).

Selon l'invention on met en place une ou plusieurs diode laser pour mesurer une valeur de température moyenne le long du chemin optique dans la largeur du four.
Une telle disposition permet :
- Une mesure moyenne le long du four, plus représentative du produit qu'une mesure ponctuelle en voûte.
- Une mesure proche du produit donc directement liée à la température de surface du produit qui est à l'équilibre avec la température du gaz en contact avec la dite surface.
- Une quantification de la relation entre température de voûte et température du produit qui était effectuée empiriquement dans l'état de l'art (en conservant le thermocouple de voûte).

Sur la figure 4, le nombre de points de mesures a ici été limité à trois. De préférence, on utilisera entre 1 et 10 points de mesure dans un four.

Le four (41) est équipé des accès (43, 44, 45) situés au dessus du produit (42).

L'opérateur du four doit respecter au maximum un profil de montée en température du produit (47). Ce profil est fourni à l'opérateur, soit par son expérience soit par une abaque, soit par un logiciel de conduite de four.

Pour contrôler la montée en température du produit (47), l'homme de l'art ne disposait jusque là que de la courbe (46) décrivant la température de la voûte dans l'axe du four, dont, par exemple, le thermocouple (48) fournit un point de mesure, comme illustré sur la courbe. Selon l'invention, l'homme de l'art a maintenant accès aux mesures situées sur la courbe (47) qui sont directement liées à la température de surface du produit. L'opérateur peut donc agir sur la puissance des brûleurs pour retrouver le niveau souhaité de température sur la courbe (47). Si la température mesurée est trop basse, alors l'opérateur augmentera la puissance de chauffage dans la zone proche du point de mesure. A l'inverse, si la température mesurée est trop haute, alors l'opérateur réduira la puissance dans la zone proche du point de mesure.

L'invention présente également l'avantage suivant :

Certains fours utilisent un logiciel dit de « Niveau 2 » pour reproduire quelles que soient les conditions de chauffe une montée en température du produit, selon un profil initial donné. L'homme de métier ne disposait jusqu'à ce jour d'aucune mesure pour valider en continu l'effet du logiciel. C'est un autre aspect de l'invention que de coupler ce logiciel avec les mesures directes du produit selon l'invention, ce qui permet d'avoir une vérification systématique en temps réel de la température visée du produit.

### Exemple 1 :

Un premier exemple de mise en oeuvre est décrit à l'aide de la figure 5 qui représente la courbe de chauffe (51) associée à un four de réchauffage de billettes de grande longueur. La combustion est réalisée avec des brûleurs dont le combustible est du gaz naturel et le comburant de l'air préchauffé, avant mise en place de l'invention. (Sur cette figure 5, les paramètres t₁, ... et Δ₁, ... sont mis entre parenthèses lorsqu'ils concernent la courbe 51, selon l'art antérieur et sont notés sans parenthèses lorsqu'ils se réfèrent à la courbe 52).

La mise en oeuvre de l'invention se caractérise par le remplacement des brûleurs existants dont le comburant est de l'air, par des brûleurs dont le comburant a une concentration en oxygène supérieure à 21% en volume, et de préférence supérieure à 88%. Plus préférentiellement, le comburant sera de l'oxygène industriellement pur. La courbe de chauffe associée est la courbe (52). On remarque que les temps Δ₁ et Δ₂ sont réduits respectivement de 2100 à 1700 secondes et de 5300 à 4800 secondes. La qualité métallurgique du procédé obtenu selon la courbe (52) sera nettement améliorée, grâce au suivi de la courbe de chauffe de la fig. 5, avec l'installation de diodes laser aux emplacements explicités en regard de la fig. 3 et fig. 4, ou tout autre moyen de mesure permettant un contrôle convenable de ce profil de chauffe.

La figure 6 représente la quantité de calamine produite avec la méthode décrite ci-avant. La quantité de calamine (61) est associée à la situation de référence, la courbe de calamine (62) est associée à la mise en oeuvre de l'invention. Les deux courbes ont été normalisées par la valeur maximum de l'épaisseur de calamine obtenue dans les conditions (61).

La mise en oeuvre du procédé selon l'invention, réduisant Δ₁ de 19 % et Δ₂ de 9.5 % permet de réduire la quantité de la calamine en moyenne de 8% (Fig. 6). Selon les expériences, l'épaisseur de la couche décarburée est réduite entre 9 et 17%.

### Exemple 2 :

L'exemple de réalisation ci-après a été mis en oeuvre dans un four de réchauffage de billettes, de 33 MW de puissance et de 30m de long environ. Les brûleurs présents initialement sur le four sont des brûleurs dit aéro-combustibles, l'air de combustion étant préchauffé à 300°C.

La figure 7 compare, pour un profil de chauffe identique, la quantité de calamine produite par (courbe 71) en suivant une atmosphère de chauffe dont la concentration d'oxygène dans les fumées humides est constante et égale à 3.5 % volumique, et la quantité de calamine produite (courbe 72) en suivant une atmosphère de chauffe dont la concentration d'oxygène dans les fumées humides varie de la manière suivante :
- environ 1.5% O₂ (à 20 % près) quand la température de peau T est supérieure à la température d'égalisation T_{égalisation} (définie comme étant comprise entre 85% et 90% de la température de défournement),
- environ 0% d'O2 (jusqu'à quelques centaines de ppm) et une concentration de CO entre environ 0.5% et 3% (à 20 % près) pour T_{décarb} < T < T _{égalisation}, T_{décarb} étant la température de début de la d écarburation (700°C)
- environ 2% d'O₂ (à 20 % près) quand la température de peau T est inférieure à T_{décarb}

La concentration moyenne en O2 dans les fumées peut être mesurée par une sonde à oxygène usuelle, mais il peut être préférable de mettre en oeuvre une diode laser (de type dit « TDL ») dont le rayon passe à une distance de moins de 6 cm environ du produit traité pour contrôler finement et en temps réel une variation de concentration des espèces ci-dessus à la surface du produit afin de mieux respecter le profil d'atmosphère imposé en adéquation avec le profil de chauffe.

La mise en oeuvre selon l'invention, selon cet exemple 2, permet de réduire l'épaisseur de la calamine de 11% (Fig. 7). Selon les expériences, l'épaisseur de la couche décarburée est réduite entre 12 et 20%.

## Revendications

1. Procédé de traitement d'un produit métallurgique dans un four, dans lequel le produit à traiter est introduit dans le four, puis soumis au traitement souhaité, puis retiré du four, le four comportant des moyens de chauffage et notamment des brûleurs permettant de porter à une température variable les différentes zones du four, l'atmosphère dans ces différentes zones pouvant avoir une composition identique ou différente selon les zones considérées dudit four, procédé dans lequel le produit à traiter a une température qui augmente entre le moment où il est introduit et le moment où il est retiré du four, la courbe de montée en température ayant une pente qui augmente dans un premier intervalle de temps compris entre l'instant t₀ d'introduction du produit dans le four et l'instant t₁ auquel le produit atteint une température de surface de 650°C, une pente sensiblement constante entre l'instant t₁ et l'instant t₂ auquel le produit atteint une température d'environ 15 % inférieure à la température de surface finale souhaitée pour le produit à traiter lorsqu'il sort du four, puis une pente qui diminue entre l'instant t₂ et l'instant t₃ auquel le produit à traiter sort du four, procédé dans lequel on augmente la puissance de chauffe du four par rapport à sa puissance lorsque seuls des brûleurs aéro-combustibles sont utilisés de manière à augmenter la pente de la courbe de montée en température du produit à traiter, au moins pendant certaines périodes de traitement du produit dans le four entre les instants t₁ et t₂, ce qui engendre une diminution de la durée du traitement du produit à traiter et une diminution corrélative de l'épaisseur de la couche décarburée et/ou de la couche de calamine formée à la surface du produit.

2. Procédé selon la revendication 1, **caractérisé en ce que** l'augmentation de la puissance de chauffe du four est obtenue à l'aide de brûleurs oxy-combustibles qui constituent au moins une partie des moyens de chauffe du four, notamment une partie des moyens de chauffe du four correspondant à la zone atteinte par le produit entre les instants t₁ et t₂.

3. Procédé selon la revendication 2, **caractérisé en ce que** le comburant fourni aux brûleurs oxy-combustibles constituant une partie au moins des moyens de chauffe du four, comporte au moins 88 % d'oxygène et de préférence plus de 90 % d'oxygène, encore plus préférentiellement plus de 95 % d'oxygène.

4. Procédé selon l'une des revendications 1 à 3, **caractérisé en ce que** le temps de traitement du produit entre les températures de 700°C et de 800°C atteintes pour la surface du produit, est diminué de 15% à 50% de sa valeur de référence, de préférence de 20 à 35% de sa valeur.

5. Procédé selon l'une des revendications 1 à 4, **caractérisé en ce que** le temps de traitement entre les températures de 700°C et la température finale de la surface du produit, est diminué entre 3 et 25% de sa valeur de référence, de préférence entre 7 et 15% de sa valeur de référence.

6. Procédé selon l'une des revendications 1 à 5, **caractérisé en ce que** l'atmosphère du four varie le long du four, en fonction de la température de peau du produit métallurgique.

7. Procédé selon l'une des revendications 1 à 6, **caractérisé en ce que** l'atmosphère du four au contact du produit à traiter comporte environ 0,5 % vol à 5 % d'oxygène et de préférence entre 1,5 vol à 4 % vol d'oxygène quand la température de peau T à la surface du produit traité est supérieure ou égale à la température d'égalisation T_{egal}, qui est égale à 85 % de la température à la surface du produit (température de défournement) à la sortie du four.

8. Procédé selon la température7, **caractérisé en ce que** la température d'égalisation T_{egal} est égale à 90 % de la température de défournement.

9. Procédé selon l'une des revendications 1 à8, **caractérisé en ce que** l'atmosphère au contact du produit à traiter comporte une concentration en oxygène inférieure à quelques centaines de ppm et une concentration en CO comprise entre 0,1 % et 15 %, de préférence 0,5 % à 5 % vol lorsque la température de peau T à la surface du produit est supérieure à 700°C et inférieure à la température d'égalisation du produit, définie comme étant égale à 90 % de la température de peau du produit à la sortie du four.

10. Procédé selon l'une des revendications 1 à 9, **caractérisé en ce que** l'atmosphère au contact du produit à traiter comporte une concentration en oxygène comprise entre 0,5 % et 4 % vol et de préférence entre 2 % et 3 % vol lorsque la température de peau T à la surface du produit à traiter est inférieure à 700°C.

11. Procédé selon l'une des revendications 1 à 10, **caractérisé en ce que** l'on analyse au moins un des paramètres de l'atmosphère dans au moins une zone du four à l'aide d'une diode laser dont le faisceau est situé à une distance minimum de la surface du produit comprise entre 1 cm et 6 cm en au moins un point de la surface dudit produit.

## Claims

1. Method of treating a metallurgical product in a furnace, in which the product to be treated is introduced into the furnace and then subjected to the desired treatment before being removed from the furnace, the furnace comprising heating means and especially burners for raising the various zones of the furnace to a variable temperature, it being possible for the atmosphere in these various zones to have an identical or different composition depending on the zones in question of said furnace, in which method the product to be treated has a temperature that increases between the moment when it is introduced into the furnace and the moment when it is removed therefrom, the temperature rise curve having a slope that increases over a first time interval between the time to of introduction of the product into the furnace and the time t₁ at which the product achieves a surface temperature of 650°C, an approximately constant slope between the time t₁ and the time t₂ at which the product reaches a temperature about 15% below the desired final surface temperature of the product to be treated when it leaves the furnace, then a slope that decreases between the time t₂ and the time t₃ at which the product to be treated leaves the furnace, in which method the heating power of the furnace is increased relative to its power when only air/fuel burners are used, so as to increase the slope of the curve giving the rise in temperature of the product to be treated, at least during certain periods of treatment of the product in the furnace between the times t₁ and t₂, thereby reducing the duration of the treatment of the product to be treated and correspondingly reducing the thickness of the decarburized layer and/or the layer of scale formed on the surface of the product.

2. Method according to Claim 1, **characterized in that** the increase in the heating power of the furnace is obtained by means of oxyfuel burners that constitute at least part of the heating means of the furnace, especially part of the heating means of the furnace corresponding to the zone reached by the product between the times t₁ and t₂.

3. Method according to Claim 2, **characterized in that** the oxidizer delivered to the oxyfuel burners, constituting at least part of the heating means of the furnace, contains at least 88% oxygen, preferably greater than 90% oxygen and even more preferably greater than 95% oxygen.

4. Method according to one of Claims 1 to 3, **characterized in that** the time for treating the product between the temperatures of 700°C and 800°C reached by the surface of the product is reduced by 15% to 50% of its reference value, preferably by 20 to 35% of its value.

5. Method according to one of Claims 1 to 4, **characterized in that** the treatment time between the temperatures of 700°C and the final temperature of the surface of the product is reduced by between 3 and 25% of its reference value, preferably between 7 and 15% of its reference value.

6. Method according to one of Claims 1 to 5, **characterized in that** the atmosphere of the furnace varies along the furnace according to the skin temperature of the metallurgical product.

7. Method according to one of Claims 1 to 6, **characterized in that** the atmosphere of the furnace on contact with the product to be treated contains about 0.5 to 5 vol% oxygen and preferably between 1.5 to 4 vol% oxygen when the skin temperature T at the surface of the treated product is greater than or equal to the equalization temperature T_{equal}, which is equal to 85% of the temperature at the surface of the product (discharge temperature) as it leaves the furnace.

8. Method according to Claim 7, **characterized in that** the equalization temperature T_{equal} is equal to 90% of the discharge temperature.

9. Method according to one of Claims 1 to 8, **characterized in that** the atmosphere on contact with the product to be treated has an oxygen concentration of less than a few hundred ppm and a CO concentration of between 0.1 and 15 vol%, preferably 0.5 to 5 vol%, when the skin temperature T at the surface of the product is above 700°C and below the equalization temperature of the product, defined as being equal to 90% of the skin temperature of the product as it leaves the furnace.

10. Method according to one of Claims 1 to 9, **characterized in that** the atmosphere in contact with the product to be treated has an oxygen concentration of between 0.5 and 4 vol% and preferably between 2 and 3 vol% when the skin temperature T at the surface of the product to be treated is below 700°C.

11. Method according to one of Claims 1 to 10, **characterized in that** at least one of the parameters of the atmosphere in at least one zone of the furnace is analysed by means of a diode laser, the beam of which is located at a minimum distance from the surface of the product of between 1 cm and 6 cm at least at a point on the surface of said product.

## Patentansprüche

1. Verfahren zur Behandlung eines metallurgischen Produkts in einem Ofen, wobei das zu behandelnde Produkt in den Ofen eingebracht wird, dann der gewünschten Behandlung unterzogen, und dann aus dem Ofen herausgenommen wird, wobei der Ofen Heizmittel, insbesondere Brenner aufweist, die es erlauben, die verschiedenen Zonen des Ofens auf eine variable Temperatur zu bringen, wobei die Atmosphäre in diesen verschiedenen Zonen eine je nach den betrachteten Zonen des Ofens gleiche oder verschiedene Zusammensetzung aufweisen kann, wobei bei dem Verfahren das zu behandelnde Produkt eine Temperatur hat, die zwischen dem Moment, wo es in den Ofen eingeführt wird, und dem Moment, wo es herausgenommen wird, zunimmt, wobei die Temperaturanstiegskurve eine Neigung hat, die in einem ersten Zeitintervall zwischen dem Zeitpunkt t₀ des Einbringens des Produktes in den Ofen und dem Zeitpunkt t₁, bei dem das Produkt eine Oberflächentemperatur von 650 °C erreicht, zunimmt, eine im Wesentlichen konstante Neigung zwischen dem Zeitpunkt t₁ und dem Zeitpunkt t₂, bei dem das Produkt eine Temperatur erreicht, die ungefähr 15 % unter der gewünschten Oberflächenendtemperatur des zu behandelnden Produktes liegt, wenn es aus dem Ofen kommt, und schließlich eine abnehmende Neigung zwischen dem Zeitpunkt t₂ und dem Zeitpunkt t₃, bei dem das zu behandelnde Produkt aus dem Ofen kommt, wobei bei dem Verfahren die Heizleistung des Ofens erhöht wird gegenüber seiner Heizleistung, wenn nur Luft-Brennstoff-Brenner verwendet werden, so dass die Neigung der Temperaturanstiegskurve des zu behandelnden Produktes erhöht wird, mindestens während bestimmter Perioden der Behandlung des Produkts in dem Ofen zwischen den Zeitpunkten t₁ und t₂, was eine Verringerung der Behandlungsdauer des zu behandelnden Produktes bewirkt, und eine entsprechende Verringerung der Dicke der entkohlten Schicht und/oder der Zunderschicht, die auf der Oberfläche des Produktes gebildet wird/werden.

2. Verfahren nach Anspruch 1, **dadurch gekennzeichnet, dass** die Erhöhung der Heizleistung des Ofens mit Hilfe von Sauerstoff-Brennstoff-Brennern erreicht wird, die mindestens einen Teil der Heizmittel des Ofens ausmachen, insbesondere einen Teil der Heizmittel des Ofens, die der Zone entsprechen, die das Produkt zwischen den Zeitpunkten t₁ und t₂ erreicht.

3. Verfahren nach Anspruch 2, **dadurch gekennzeichnet, dass** das die Verbrennung bewirkende Gas, das den Sauerstoff-Brennstoff-Brennern, die mindestens einen Teil der Heizmittel des Ofens ausmachen, zugeführt wird, mindestens 88 % Sauerstoff und vorzugsweise mehr als 90 % Sauerstoff, insbesondere mehr als 95 % Sauerstoff umfasst.

4. Verfahren nach einem der Ansprüche 1 bis 3, **dadurch gekennzeichnet, dass** die Behandlungsdauer des Produkts zwischen den erreichten Oberflächentemperaturen des Produkts von 700 °C und 800 °C um 15 % bis 50 %, bezogen auf ihren Vergleichswert, verringert wird, vorzugsweise um 20 bis 35 % ihres Wertes.

5. Verfahren nach einem der Ansprüche 1 bis 4, **dadurch gekennzeichnet, dass** die Behandlungsdauer zwischen der Temperatur von 700 °C und der Endtemperatur der Produktoberfläche um zwischen 3 und 25 % ihres Vergleichswertes verringert wird, vorzugsweise um zwischen 7 und 15 % ihres Vergleichswertes.

6. Verfahren nach einem der Ansprüche 1 bis 5, **dadurch gekennzeichnet, dass** die Atmosphäre des Ofens entlang des Ofens variiert, in Abhängigkeit von der Oberflächentemperatur des metallurgischen Produktes.

7. Verfahren nach einem der Ansprüche 1 bis 6, **dadurch gekennzeichnet, dass** die Atmosphäre des Ofens, die mit dem zu behandelnden Produkt in Kontakt steht, ungefähr 0,5 Vol.% bis 5 % Sauerstoff enthält, und vorzugsweise zwischen 1,5 Vol.% und 4 Vol.% Sauerstoff, wenn die Oberflächentemperatur T an der Oberfläche des behandelten Produkts oberhalb oder gleich der Ausgleichstemperatur T_{egal} ist, die 85 % der Oberflächentemperatur des Produktes beim Herausnehmen aus dem Ofen (Ofenaustrittstemperatur) entspricht.

8. Verfahren nach Anspruch 7, **dadurch gekennzeichnet, dass** die Ausgleichstemperatur T_{egal} 90 % der Ofenaustrittstemperatur entspricht.

9. Verfahren nach einem der Ansprüche 1 bis 8, **dadurch gekennzeichnet, dass** die Atmosphäre im Kontakt mit dem zu behandelnden Produkt eine Sauerstoffkonzentration aufweist, die unter einigen hundert ppm liegt, und eine CO-Konzentration, die zwischen 0,1 und 15 % liegt, vorzugsweise 0,5 % bis 5 Vol.%, wenn die Oberflächentemperatur T an der Produktoberfläche oberhalb von 700 °C und unterhalb der Ausgleichstemperatur des Produktes liegt, die definiert wird als gleich 90 % der Oberflächentemperatur des Produktes beim Verlassen des Ofens.

10. Verfahren nach einem der Ansprüche 1 bis 9, **dadurch gekennzeichnet, dass** die Atmosphäre, die mit dem zu behandelnden Produkt in Kontakt steht, eine Sauerstoffkonzentration aufweist, die zwischen 0,5 und 4 Vol.%, vorzugsweise zwischen 2 % und 3 Vol.%, wenn die Oberflächentemperatur T an der Oberfläche des zu behandelnden Produktes unter 700 °C liegt.

11. Verfahren nach einem der Ansprüche 1 bis 10, **dadurch gekennzeichnet, dass** man mindestens einen der Parameter der Atmosphäre in mindestens einer Zone des Ofens mithilfe einer Laser-Diode analysiert, deren Strahl bei einer Mindestdistanz von der Produktoberfläche angeordnet ist, die zwischen 1 cm und 6 cm bei mindestens einem Punkt der Produktoberfläche liegt.
